# EUROPÄISCHE PATENTANMELDUNG

(11) **EP 0 043 063 A1**
(43) Veröffentlichungstag der Anmeldung: **06.01.1982**
(21) Anmeldenummer: 81104763.8
(22) Anmeldetag: 20.06.1981
(51) Int. Cl.: B05D 3/06

(54) **Verfahren zur Herstellung einer mit durch Elektronenstrahlen gehärtetem Lack beschichteten Trägerfolie**

(30) Priorität: 28.06.1980 DE 3024582
(71) Anmelder: Letron GmbH, D-8750 Aschaffenburg (DE)
(72) Erfinder: Diesel, Hans-Dieter, Dr. Dipl.-Chem., D-6453 Seligenstadt (DE); Siry, Manfred, Dr. Dipl.-Ing., D-8752 Glattbach (DE); Schmidt, Hans-Joachim, D-8751 Haibach (DE)
(74) Vertreter: Türk, Dietmar, Dr. rer. nat.

(57) **Zusammenfassung**

Verfahren zur Herstellung einer mit durch Elektronenstrahlen gehärteten lackbeschichteten Trägerfolie, wobei man einen Schichtstoff aus der Trägerfolie, dem durch Elektronenstrahlen härtbaren Lack und einem Film aus Polyester durch Bestrahlen mit Elektronenstrahlen härtet und den Film abzieht.

## Beschreibung

Verfahren zur Herstellung einer mit durch Elektronenstrahlen gehärtetem Lack beschichteten Trägerfolie

Die vorliegende Erfindung betrifft ein Verfahren zur Herstellung einer mit durch Elektronenstrahlen gehärtetem Lack beschichteten Trägerfolie.

Es ist bekannt, Trägerfolien verschiedener Art mit Lacken zu beschichten, die durch Elektronenstrahlen gehärtet werden können, und die Härtung durch Bestrahlen mit Elektronenstrahlen durchzuführen, wobei es entscheidend ist, daß die Härtung in einer Schutzgasatmosphäre unter Ausschluß von Sauerstoff erfolgen muß.

Die Erzeugung der Schutzgasatmosphäre ist naturgemäß apparativ aufwendig. Der vorliegenden Erfindung liegt die Aufgabenstellung zugrunde, ein Verfahren der eingangs beschriebenen Art zu finden, bei . dem die Anwendung einer Schutzgasatmosphäre nicht mehr erforderlich ist, wobei aber eine einwandfreie Härtung durch Bestrahlen mit Elektronenstrahlen möglich ist.

Es wurde nun überraschenderweise gefunden, daß diese Aufgabenstellung dadurch gelöst werden kann, daß der durch Elektronenstrahlen härtbare Lack mit einem nachfolgend definierten Kunststoffilm abgedeckt wird.

Gegenstand der vorliegenden Erfindung ist sinngemäß ein Verfahren zur Herstellung einer mit durch Elektronenstrahlen gehärtetem Lack beschichteten Trägerfolie, das dadurch gekennzeichnet ist, daß man einen Schichtstoff aus der Trägerfolie, dem durch Elektronenstrahlen härtbaren Lack und einem Film aus Polyester
durch Bestrahlen mit Elektronenstrahlen härtet und den Film abzieht.

Durch Elektronenstrahlen härtbare bzw. gehärtete Lacke sind im Stand der Technik als sog. EBC-Lacke bekannte Dieser Ausdruck wird nachfolgend für diese Lacke der Einfachheit halber verwendet.

Als EBC-Lacke können die auf diesem Gebiet bekannten Lacke eingesetzt werden. Solche Lacke sind z. B. gemäß der DE-OS 20 51 467 dadurch gekennzeichnet, daß sie eine Vielzahl von C = C - Gruppen im Polymer-Molekül besitzen. Zum leichteren Härten sind diese Gruppen vorzugsweise CH2 = C - Gruppen, die an der Polymerkette hängen. Unter "Vielzahl" sind mindestens 3 oder im Mittel mehr als 2 Guppen zu verstehen. Insbesondere sind, wie in der DE-OS 21 59 303 angegeben wird, polymerisierbare Harze mit endständigen Acrylat- oder Methacrylat-Gruppen oder α, ß - olefinisch ungesättigte organische Harze verwendbar. Solche Harze sind u. a. ungesättigte Polyesterharze, Acrylharze, modifizierte organische Harze, silikonmodifizierte organische Harze und Epoxid-Harze.

Diese Harze können übliche Zusatzstoffe enthalten, wie Mattierungsmittel, Tixotropemittel, Farbstoffe, Pigmente, Stabilisatoren und Füllstoffe.

Als Trägerfolie kann gemäß der Erfindung eine Folie verwendet werden, wie sie nach dem Stand der Technik zur Herstellung von mit EBC-Lack beschichteten Trägerfolien eingesetzt wird. Es kommen also hierfür Papiere, Vliese, textile Bahnen und Vulkanfiber, die mit Harzen auf : Basis Phenol, Harnstoff-Formaldehyd, Melamin, Acrylharz-Dispersionen, mit Wasserglas oder mit Mischungen derselben getränkt sein können. Es können auch PVC-Folien eingesetzt werden. Die Stärke der Trägerfolie kann in weiten Grenzen schwanken und ist dem späteren Verwendungszweck der mit EBC-Lack beschichteten Trägerfolie angepaßt. Die Trägerfolie kann, wie bereits erwähnt, gefärbt oder ungefärbt sein, und sie kann ein Dekor aufweisen, daß in beliebiger Weise, z. B. durch Aufdrucken des Dekors, erzeugt worden sein kann.

Bevorzugt als Trägerfolie ist eine Dekorbahn, die eine ggfs. mit Kunstharz imprägnierte Papierbahn ist. Bevorzugt als Kunstharz hierfür sind Harnstoff-Formaldehydharze, die mit Acrylharz-Dispersionen abgemischt sein können. Die Imprägnierung der Papierbahn kann auch aus Aminoplastharzen, Polyesterharzen, Acryl-Disperio- nen bzw. Mischungen daraus bestehen.

Der Schichtstoff aus Trägerfolie, EBC-Lack und Poly- esterfilm kann entweder in der Weise hergestellt werden, daß die Trägerfolie mit dem härtbaren EBC-Lack beschichtet wird und darauf die Trägerfolie zukaschiert wird, oder daß der Kunststoff-Film mit dem härtbaren .EBC-Lack beschichtet und darauf die Trägerfolie zukaschiert wird. Wenn die Trägerfolie oder der PolyesterFilm eine extrem geringe Stärke aufweisen, ist es zweckmässig, zunächst diejenige Folie oder den Film mit dem EBC-Lack zu beschichten, die bzw. der die größere Stärke und Festigkeit aufweist.

Als Polyesterfilm gemäß der Erfindung wird bevorzugt ein Film aus Polyaethylenterephthalat verwendet. Der- artige Polyesterfilme sind handelsübliche Produkte, z. B. unter den folgenden eingetragenen Warenzeiehen erhältlich:

Mylar (Du-Pont), Melinex (ICI), Hostaphan (Hoechst), Terphane (La Cello-Phane).

Aus der DE-OS 16 46 035 ist es bekannte Kunststoffschichten durch Bestrahlen mit Elektrohenstrahlen zu härten, wobei auf die Kunststoffschicht ein Film aus fluorhaltigen Polymeren oder Polyethylen aufgelegt wird. Diese Filme besitzen jedoch keine ausreichende Dimensionsstabilität und sind deshalb praktisch unbrauchbar.

Die gemäß Erfindung verwendeten.Kunststoffilme aus Polyester,
: haben zweckmässig eine Stärke von mindestens etwa 6 µm, bevorzugt von mindestens etwa 8 µm. Die obere Grenze liegt zweckmässig bei etwa 30 µm, bevorzugt bei etwa 25 µm. Es handelt sich also um außerordentlich dünne Filme. Diese können mit sehr hoher Geschwindigkeit auf die Lackschicht aufkaschiert werden, z. B. bis zu etwa 80 m/min, ohne das Lunker zwischen EBC-Lackschicht und dem Kunststoff-Film entstelt Es ist sogar möglich, diese Filme mehrfach einzusetzen, trotz der extrem geringen Dicke. Wenn also gemäß dem Verfahren der Film nach der Aushärtung abgezogen wurde, kann er wieder für das Verfahren gemäß der Erfindung eingesetzt werden. Erst nach mehrfacher Verwendung, z. B. bis zu etwa 8-facher Verwendung, wird der Film für diesen Zweck unbrauchbar. Trotz der geringen Stärke weist der Film eine ausreichende Dimensionsstabilität auf, auch dann, wenn, wie bereits vorstehend beschrieben, der Film nach dem Aushärten des EBC-Lackes vom Schichtstoff abgezogen, aufgewickelt und erneut für das Verfahren .gemäß der Erfindung verwendet wird. Die gemäß der Erfindung verwendeten Filme lassen sich ohne weiteres von der ausgehärteten EBC-Lackschicht rückstandslos abziehen.

.Es ist weiterhin erstaunlich, daß die Härtung der EBC-Lackschicht im Schichtstoff gemäß der Erfindung durch den Kunststoff-Film hindurch einwandfrei möglich ist, wobei praktisch keine höhere Strahlungsenergie erforderlich ist, als nach dem bekannten Verfahren in Schutzgasatmosphäre. Trotz der geringen Stärke erfolgt keine Zerstörung oder Beeinträchtigung der Eigenschaften des Kunststoff-Films durch die Bestrahlung.

Der gemäß der Erfindung verwendete Kunststoff-Film kann eine glatte oder strukturierte Oberfläche aufweisen. Eine Strukturierung wird auf die Oberfläche der gehärteten EBC-Lackschicht übertragen. Man kann auf diese Weise die Oberfläche der EBC-Lackschicht steuern. Wenn ein Kunststoff-Film verwendet wird, der mit pulverförmigen Silicaten gefüllt ist, und der eine rauhe Oberfläche aufweist, wird eine EBC-Lackoberfläche erhalten, die mattiert erscheint. Es handelt sich hierbei um einen besonders überraschenden Effekt, der bisher unbekannt ist. Es war nämlich bisher nicht möglich, EBC-Lackoberflächen zu erzeugen, die mattiert erscheinen. Die Teilchengröße der pulverförmigen Silicate ist dem gewünschten Oberflächen-Strukturierungseffekt und der Stärke des Kunststoff-Films angepaßt. Naturgemäß darf die Teil- chengröße nicht so groß sein, daß der Kunststoff-Film seine Kontinuität verliert. Ein guter Mattierungseffekt wird beispielsweise bei Kunststoff-Filmen mit einer Stärke von etwa 6 - 30 um erhalten, wenn die pulverförmigen Silicate eine maximale Teilchengröße haben, die etwa um 5 um unter der Stärke des Kunststoff-Films liegt. Die Auftragsmenge des EBC-Lackes liegt in den üblichen Bereichen von etwa 5 - 50, zweckmässig etwa 10 -40 und bevorzugt etwa 20 - 30 g/m².

Die Trägerfolie kann gemäß dem Verfahren der Erfindung extrem dünn sein, insbesondere dann, wenn der Schichtstoff in der oben erwähnten Weise durch Auftragen des härtbaren EBC-Lackes auf den Kunststoff-Film und anschließendes Aufkaschieren der Trägerfolie hergestellt wird.

Trägerfolien mit einer Stärke von 15 - 35 um sind verwendbar. Man erhält auf diese Weise nach dem Aushärten und Abziehen des Kunststoff-Films eine extrem dünne, mit EBC-Lack beschichtete Trägerfolie.

Bei Verwendung ausreichend dünner Trägerfolien kann die Bestrahlung mit Elektronenstrahlen zur Härtung des EBC-Lackes auch durch die Trägerfolie hindurch erfolgen.

### Beispiel 1

Eine endlos gefertigte dekorative Papierbahn (mit einem Dekor bedrucktes Papier), die mit einem Kunstharzgemisch auf Basis Harnstoff-Formaldehydharz und Acrylharz-Dispersion imprägniert und gehärtet worden ist, wird mittels Drahtrakel mit einem elektronenstrahlhärtbaren Lack auf Basis Urethan-Acrylat beschichtet. Die Lackauftragsmenge beträgt etwa 25 - 30 g/m². Unmittelbar nach der Lackapplikation wird dem noch ungehärteten Lack ein 30 µm starker Polyesterfilm zukaschiert. Die Kaschiergeschwindigkeit beträgt 40 m/min. Die so entstandene mehrschichtige Materialbahn wird nun mittels energiereicher Elektronen durch den Polyesterfilm hindurch bestrahlt und dadurch gehärtet. Nach Verlassen der Härtungszone wird der zukaschierte Polyesterfilm abgezogen und getrennt von der lackierten Trägerfolie aufgewickelt. Die Oberflächenstruktur der so entstandenen EBC-lackierten Trägerfolie entspricht der Oberflächenstruktur des in diesem Fall als Matrize wirkenden Polyesterfilms.

### Beispiel 2

Ein endlos gefertiger Polyesterfilm wird mittels Drahtrakel mit einem elektronenstrahlhärtbaren Lack auf Acrylatbasis beschichtet. Die Lackauftragsmenge beträgt etwa 15 - 25 g/m². Unmittelbar nach der Lackapplikation wird auf den noch ungehärteten Lack eine endlos gefertigte dekorative Papierbahn (40 g/m²), die mit einem Kunstharzgemisch auf Basis Harnstoff-Formaldehydharz und Polyvinylalkohol imprägniert und gehärtet worden ist zukaschiert. Die Kaschiergeschwindigkeit beträgt 40 m/min. Die so entstandene mehrschichtige Materialbahn wird nun mittels energiereicher Elektronen durch die mit Kunstharz imprägnierte und gehärtete dekorative Papierbahn hindurch bestrahlt und dadurch gehärtet. Nach Verlassen der Härtungszone wird der Polyesterfilm abgezogen und getrennt von der lackierten Trägerfolie aufgewickelt. Die so entstandene EBC-lackierte Folie ist dünn und zeichnet sich durch hohe Flexibilität verbunden mit sehr guten Oberflächeneigenschaften aus. Die Struktur der Oberfläche entspricht der Oberflächenstruktur des als Matrize wirkenden Polyesterfilms.

## Patentansprüche

1. Verfahren zur Herstellung einer mit durch Elektronenstrahlen gehärtetem lackbeschichteten Trägerfolie dadurch gekennzeichnet , daß man einen Schichtstoff aus der Trägerfolie, dem durch Elektronenstrahlen härtbaren Lack und einem Film aus Polyester
durch Bestrahlen mit Elektronenstrahlen härtet und den Film abzieht.

2. Verfahren gemäß Anspruch 1, dadurch gekennzeichnet , daß der Film eine Stärke von 6 - 30 µm, vorzugswei se 8 - 25 µm hat.

3. Verfahren gemäß Anspruch 1 oder 2, dadurch gekennzeichnet , daß die Auftragsmenge des durch Elektronenstrahlen härtbaren Lackes 5 - 50, vorzugsweise 10 - 40 und besonders bevorzugt 20 - 30 g/m² beträgt.

4. Verfahren gemäß einem der Ansprüche 1 bis 3, dadurch gekennzeichnet , daß die Trägerfolie eine Stärke von 15 - 35 µm hat.

5. Verfahren gemäß einem der Ansprüche 1 bis 4, d a - durch gekennzeichnet , daß der Film eine strukturierte Oberfläche aufweist.

6. Verfahren gemäß Anspruch 5, dadurch gekennzeichnet , daß der Film mit pulver- förmigen Silicaten gefüllt ist.
